# EUROPÄISCHE PATENTSCHRIFT

(11) **EP 2 044 240 B1**
(45) Veröffentlichungstag und Bekanntmachung des Hinweises auf die Patenterteilung: **09.08.2017**
(21) Anmeldenummer: 07718480.2
(22) Anmeldetag: 04.06.2007
(51) Int. Cl.: C23C 26/00

(54) **VERFAHREN ZUM AUFBRINGEN EINES BESCHICHTUNGSMATERIALS SOWIE BESCHICHTUNG FÜR EINE METALLISCHE OBERFLÄCHE**
METHOD FOR APPLYING A COATING MATERIAL AND COATING FOR A METALLIC SURFACE
PROCÉDÉ D'APPLICATION D'UN MATÉRIAU DE REVÊTEMENT ET REVÊTEMENT POUR UNE SURFACE MÉTALLIQUE

(30) Priorität: 26.07.2006 AT 12732006
(43) Veröffentlichungstag der Anmeldung: 08.04.2009
(73) Patentinhaber: ROBERT BOSCH GMBH, 70469 Stuttgart-Feuerbach (DE)
(72) Erfinder: WERGER, Heinrich, 5431 Kuchl (AT)
(86) Internationale Anmeldenummer: PCT/AT2007/000269
(87) Internationale Veröffentlichungsnummer: WO 2008/011642

(56) Entgegenhaltungen:
- WO-A-01/79585
- WO-A-2005/014882
- WO-A-2006/005288

## Beschreibung

Die Erfindung betrifft ein Verfahren zum Aufbringen einer mehrlagigen verschleißfesten Beschichtung auf metallische, ggf. bereits beschichtete Oberflächen, wobei die Beschichtung aus wenigstens zwei Verschleißschutzschichten und einer jeweils zwischen zwei Verschleißschutzschichten angeordneten Zwischenschicht besteht, sowie auf eine Beschichtung für eine metallische Oberfläche.

Bei hoch belasteten Bauteilen, wie sie beispielsweise im Servoventil oder der Düse eines Einspritzinjektors in einem Common-Rail-Einspritzsystem zu finden sind, ist es Stand der Technik, zur Erhöhung von Härte bzw. verschleißfestigkeit eine Beschichtung mit besonders harten Materialien durchzuführen. Auch eine Beschichtung mit mehreren Lagen ist dabei Stand der Technik.

Dabei ist es zur Erzielung der erforderlichen verschleißwerte wünschenswert möglichst große Schichtdicken aufbringen zu können, wobei jedoch beim Einsatz von besonders harten Materialien als Beschichtungsmaterial die Schichtdicke durch die mit der Schichtdicke ansteigenden Eigenspannungen in der Schicht begrenzt ist. In der Regel führen Eigenspannungen in der Schicht zur Rissbildung in der Beschichtung und/oder zu einem Abplatzen. Aus der WO 2006/005288 A1 ist in diesem Zusammenhang eine Schichtenfolge vorgeschlagen worden, bei welcher auf eine metallische Oberfläche zunächst eine Haftschicht auf Basis von Cr, auf der Haftschicht eine CrN Gradientenschicht und auf der CrN-Gradientenschicht zumindest eine Deckschicht konstanter Zusammensetzung auf Basis von CrN, Cr₂N oder einem Gemisch aus beiden Phasen aufgebracht ist. Die CrN-Schicht zeichnet sich hierbei durch relativ geringe Eigenspannungen aus, sodass sich CrN-Schichten in deutlich größeren Schichtdicken auftragen lassen.

Der DE 102004002678 B4 ist eine mehrlagige Beschichtung für eine Ventilnadel eines Ventils zu entnehmen, wobei die Schichtenfolge aus mindestens einer ersten Haftschicht, einer ersten Verschleißschutzschicht, einer zweiten Haftschicht und einer zweiten Verschleißschutzschicht besteht, wobei diese Schichtenabfolge gegebenenfalls mehrmals wiederholt aufgebracht werden kann. Bei einer derartigen Ausbildung kann eine Vielzahl von Verschleißschutzschichten geringer Schichtdicke zu einer insgesamt ausreichend dicken Beschichtung zusammengesetzt werden. Die einzelnen Verschleißschutzschichten können hierbei in einer Dicke aufgebracht werden, durch die sichergestellt ist, dass keine zu hohen Eigenspannungen auftreten, die zu einem Abplatzen der Verschleißschutzschichten führen könnten. Die zwischen den einzelnen Verschleißschutzschichten angebrachten Haftschichten bestehen hierbei aus einem Material, das gegenüber dem Material der Verschleißschutzschicht deutlich weicher ist.

Die Die WO 2005/014882 A offenbart ein CVD-Verfahre zum Aufbringen einer mehrlagigen, verschleißfesten Schutzschicht auf ein Substrat, das metallisch sein kann. In bevorzugter Ausführung wird das Subtrat wird eine erste Schicht, bspw. Chrom aufgebracht, gefolgt von bspw. einer CrN-Schicht, auf welche eine Übergangsschicht aus CrₓC_{y} folgt. Die Deckschicht besteht aus diamantartigem Kohlenstoffmaterial (DLC). Die Übergangsschicht zeigt einen Gradienten, wobei der Kohlenstoffgehalt in Richtung DLC-Schicht zunimmt und der Chromgehalt entsprechend abnimmt.

Die WO2006/005288 A offenbart einen Kolbenring, bestehend aus einem Grundkörper, auf dessen äußerer Umfangsfläche mehrere Schichten lagenweise übereinander aufgebracht sind, wobei die der äußeren umfangsfläche zugewandte Haftschicht eine PVD-Haftschicht auf Basis von Cr ist.
Die WO01/79585 A offenbart ein DLC-Schichtsystem. Direkt auf dem Substrat befindet sich eine Haftschicht mit mindestens einem Element aus der Gruppe der Elemente der IV, V und VI Nebengruppe sowie Si. Bevorzugt wird eine Haftschicht aus Cr oder Ti verwendet. Daran schließt sich eine Übergangsschicht an, die vorzugsweise als Gradientenschicht ausgebildet ist, in deren Verlauf senkrecht zur Substratsoberfläche der Metallgehalt abnimmt und der C-Gehalt zunimmt.

Gemäß dem Stand der Technik ist somit vorgesehen, dass zur Erhöhung der Gesamtbeschichtungsdicke einzelne Verschleißschutzschichten aus sehr verschleißfestem harten Material mit daran anschließenden bzw, dazwischen liegenden Zwischen-, Übergangs- oder Haftschutzschichten aus einem gegenüber dem Material der Verschleißschutzschicht weicheren Material kombiniert werden, wobei durch die Zwischenschaltung des weicheren Materials die notwendige Elastizität hergestellt wird, welche ein Abplatzen des härteren Materials verhindert. Der Erhöhung der Gesamtbeschichtungsdicke steht jedoch die durch das weichere Material der Zwischenschichten bedingte bereichsweise Herabsetzung der Verschleißfestigkeit gegenüber. Bei extremen Belastungen ergibt sich nämlich notwendiger Weise ein Abtrag der zu oberst aufgebrachten Verschleißschutzschicht, wonach die darunter liegende Zwischenschicht aus weniger verschleißfestem Material frei gelegt wird, welche in der Folge relativ schnell abgenützt wird, sodass insgesamt ein derartiger Schichtenaufbau einem relativ schnellen Verschleiß unterliegt. Die vorliegende Erfindung zielt daher darauf ab, die Verschleißfestigkeit einer mehrlagigen Beschichtung, bei welcher zwischen einzelnen Verschleißschutzschichten jeweils eine Zwischenschicht angeordnet ist, zu erhöhen, sowie ein Verfahren anzugeben, mit welchem eine derartige mehrlagige Beschichtung hergestellt werden kann.

Zur Lösung dieser Aufgabe ist die Erfindung im Wesentlichen dadurch gekennzeichnet, dass die Zwischenschicht aus einer Materialzusammensetzung enthaltend das Material der zwei Verschleißschutzschichten und ein weiteres Material besteht, wobei die Aufbringung der Zwischenschicht mit über einen erin der Zwischenschicht gemäß einer Rampenfunktion verringert bzw. erhöht wird. Um weiters sicherzustellen, dass die Zwischenschicht auch bei hohen Belastungen eine ausreichende Verschleißfestigkeit aufweist, ist erfindungsgemäß vorgesehen, dass der Gehalt des Materials der Verschleißschutzschicht in der Zwischenschicht bis auf wenigstens 30 Gew.-%, bevorzugt wenigstens 50 Gew.-%, verringert wird. Es ergibt sich hierbei bevorzugt ein Schichtaufbau, bei welchem an eine Verschleißschutzschicht, d.h. eine Schicht mit einem Gehalt von 100 Gew.-% an Beschichtungsmaterial, ein erster Übergangsbereich der Zwischenschicht anschließt, in welchem sich der Gehalt des Materials der Verschleißschutzschicht von 100 Gew.-% auf beispielsweise 50 Gew.-% verringert und sich der Gehalt des weiteren Materials entsprechend erhöht. Zum Übergang an die nächste darüber liegende Verschleißschutzschicht aus reinem Material ist anschließend ein weiterer Übergangsbereich der Zwischenschicht vorgesehen, in welchem der Gehalt des Materials der Verschleißschutzschicht wiederum auf 100 Gew.-% erhöht und der Gehalt des weiteren Materials entsprechend verringert wird. Dabei schließt der erste Übergangsbereich bevorzugt unmittelbar an die darunter liegende Verschleißschutzschicht an und der zweite Übergangsbereich geht unmittelbar in die darüber liegende Verschleißschutzschicht über. Wenn gewünscht, kann zwischen dem ersten Übergangsbereich, in welchem der Gehalt des Materials der Verschleißschutzschicht abgesenkt wird, und dem zweiten Übergangsbereich, in welchem der Gehalt des Materials der Verschleißschutzschicht wieder erhöht wird, ein weiterer Bereich angeordnet sein, in welchem der Gehalt der Materialien gleich bleibend gewählt ist. Bevorzugt ist jedoch eine Ausbildung, bei welcher der zweite Übergangsbereich unmittelbar an den ersten Übergangsbereich anschließt, da die Zwischenschicht möglichst dünn ausgebildet werden soll und neben den beiden dem Materialübergang dienenden Übergangsbereichen keine weiteren funktionellen Teilbereiche notwendig erscheinen.

Gehalt des Materials der Verschleißschutzschicht von 100 Gew.-% auf beispielsweise 50 Gew.-% verringert und sich der Gehalt des weiteren Materials entsprechend erhöht. Zum Übergang an die nächste darüber liegende Verschleißschutzschicht aus reinem Material ist anschließend ein weiterer Übergangsbereich der Zwischenschicht vorgesehen, in welchem der Gehalt des Materials der Verschleißschutzschicht wiederum auf 100 Gew.-% erhöht und der Gehalt des weiteren Materials entsprechend verringert wird. Dabei schließt der erste Übergangsbereich bevorzugt unmittelbar an die darunter liegende Verschleißschutzschicht an und der zweite Übergangsbereich geht unmittelbar in die darüber liegende Verschleißschutzschicht über. Wenn gewünscht, kann zwischen dem ersten Übergangsbereich, in welchem der Gehalt des Materials der Verschleißschutzschicht abgesenkt wird, und dem zweiten Übergangsbereich, in welchem der Gehalt des Materials der Verschleißschutzschicht wieder erhöht wird, ein weiterer Bereich angeordnet sein, in welchem der Gehalt der Materialien gleich bleibend gewählt ist. Bevorzugt ist jedoch eine Ausbildung, bei welcher der zweite Übergangsbereich unmittelbar an den ersten Übergangsbereich anschließt, da die Zwischenschicht möglichst dünn ausgebildet werden soll und neben den beiden dem Materialübergang dienenden Übergangsbereichen keine weiteren funktionellen Teilbereiche notwendig erscheinen.

Bevorzugt werden die Schichten mit einem CVD-Verfahren aufgebracht, wobei aus dem Stand der Technik Verfahren bekannt sind, mit welchen die Mengenverhältnisse der einzelner Materialien beim Aufbringen der Schichten kontinuierlich verändert werden können.

Um eine möglichst verschleißfeste Ausbildung zu erreichen, ist erfindungsgemäß vorgesehen, dass die Verschleißschutzschicht aus einem diamantartigen Kohlenstoffmaterial (DLC) besteht. Die Zwischenschicht enthält erfindungsgemäß neben dem Material der Verschleißschutzschicht ein weiteres verschleißfestes Material, nämlich CrN.

Die Erfindung wird nachfolgend anhand eines in der Zeichnung schematisch dargestellten Ausführungsbeispiels näher erläutert. In dieser zeigt Fig.1 eine Mehrfachbeschichtung nach dem Stand der Technik und Fig.2 eine Beschichtung nach der vorliegenden Erfindung.

Bei der Schichtenfolge gemäß Fig.1 wird auf das zu beschichtende Material 1 zuerst eine Haftschicht 2 aus einem weichen Material, beispielsweise Cr, aufgebracht. Danach erfolgt der Auftrag einer ersten Verschleißschutzschicht 3, die beispielsweise aus CrN bestehen kann. In einer Übergangsschicht 4 wird die Konzentration des Materials der ersten Verschleißschutzschicht 3 auf Null verringert und gleichzeitig die Konzentration des Materials einer zweiten Verschleißschutzschicht 5, beispielsweise DLC (diamond like carbon) erhöht. Anschließend wird eine zweite Verschleißschutzschicht 5 aufgebracht. Im Diagramm ist die Konzentration 6 als Funktion des Abstands 7 von der Oberfläche des zu beschichtenden Bauteils 1 dargestellt, wobei die durchgezogene Linie 8 die Konzentration des Materials der ersten Verschleißschutzschicht und die strichpunktierte Linie 9 die Konzentration des Materials der Verschleißschutzschicht darstellt.

Fig. 2 zeigt eine Beschichtung nach der vorliegenden Erfindung. Nach der bereits bekannten Schichtabfolge aus zu beschichtendem Material 1, Haftschicht 2, erster Verschleißschutzschicht 3, Übergangsschicht 4 und Verschleißschutzschicht 5 schließt eine Zwischenschicht 10 an, in der die Konzentration des Materials der angrenzenden Verschleißschutzschichten in einem ersten Übergangsbereich a von 100% auf 50% abgesenkt und in einem zweiten Übergangsbereich b wiederum auf 100% erhöht wird, wobei ein weiteres Material, im vorliegenden Fall das Material der Verschleißschutzschicht 3, entsprechend zugemischt wird, wobei der Gehalt des weiteren Materials im Übergangsbereich a auf bis zu 50% erhöht und im anschließenden zweiten Übergangsbereich b wieder auf Null abgesenkt wird. An diese Zwischenschicht 10 schließt eine weitere Lage der zweiten Verschleißschutzsicht 5 an. Zwischenschicht 10 und zweite Verschleißschutzschicht 5 können in weiterer Folge mehrfach wiederholt werden.

Der Vorteil dieser Erfindung liegt darin, dass die zwischen Verschleißschutzschicht 3 und Verschleißschutzschicht 5 auftretenden Spannungen auf Grund der Beschichtung normaler Weise ab einer bestimmten Schichtdicke so groß werden, dass die Beschichtung nicht mehr sicher haftet. Dadurch ist die Dicke einer Beschichtung nach oben begrenzt. Durch Einführung der speziellen Zwischenschicht 10 werden die Spannungen verringert und es kann eine weitere Lage derselben Schutzschicht aufgebracht werden, sodass in der Praxis nahezu beliebig dicke Beschichtungen realisierbar sind.

Als Material der Verschleißschutzschicht 5 kann hierbei DLC (diamond like carbon) gewählt sein. Als Material der Verschleißschutzschicht 3, das auch der Zwischenschicht 10 zugemischt wird, kann beispielsweise CrN gewählt sein. Das der Zwischenschicht 10 zugemischt Material muss aber nicht notwendigerweise dem Material der Verschleißschutzschicht 3 entsprechen.

Weiters ist anzumerken, dass der aus der mehrfachen Aufbringung der Schichten 5 und 10 entstehende Schichtenaufbau nicht notwendiger Weise unter Zwischenschaltung der Schichten 3, 4 und ggf. 2 auf dem Bauteil 1 aufgebracht sein muss. Vielmehr ist auch eine unmittelbare Aufbringung, mit oder ohne Zwischenschaltung einer Haftschicht, denkbar. Die Anordnung der aus gegenüber dem Material der Verschleißschutzschicht 5 weicherem Material bestehenden Schicht 3 erfolgt lediglich zur Herstellung eines kontinuierlichen Übergangs vom weichen Material des Bauteils 1 zum sehr harten Material der Verschleißschutzschichten 5.

## Patentansprüche

1. Verfahren zum Aufbringen einer mehrlagigen verschleißfesten Beschichtung auf metallische, ggf. bereits beschichtete Oberflächen, wobei die Beschichtung aus wenigstens zwei Verschleißschutzschichten (5, 5) und einer jeweils zwischen zwei Verschleißschutzschichten angeordneten Zwischenschicht besteht, **dadurch gekennzeichnet, dass** die Zwischenschicht aus einer Materialzusammensetzung enthaltend das Material der zwei Verschleißschutzschichten und ein weiteres Material besteht, wobei als Material für die zwei Verschleißschutzschichten ein diamantartiges Kohlenstoffmaterial (DLC) gewählt wird und als das in der Zwischenschicht enthaltene weitere Material CrN gewählt wird, wobei die Aufbringung der Zwischenschicht mit über einen ersten Übergangsbereich abnehmendem Gehalt des Materials der zwei Verschleißschutzschichten und über einen zweiten Übergangsbereich zunehmendem Gehalt des Materials der zwei Verschleißschutzschichten erfolgt, wobei der Gehalt des Materials der zwei Verschleißschutzschichten in der Zwischenschicht an jeder Stelle mit mindestens 5 Gew.-% gewählt wird, wobei der Gehalt des Materials der zwei Verschleißschutzschichten in der Zwischenschicht bis auf wenigstens 30 Gew.-%, bevorzugt wenigstens 50 Gew.-%, verringert wird.

2. Verfahren nach Anspruch 1, **dadurch gekennzeichnet, dass** der Gehalt des Materials der zwei Verschleißschutzschichten in der Zwischenschicht gemäß einer Rampenfunktion verringert bzw. erhöht wird.

3. Verfahren nach Anspruch 1 oder 2, **dadurch gekennzeichnet, dass** das Aufbringen des ersten Übergangsbereichs der Zwischenschicht mit einem sich von 100 Gew.-% ausgehend verringernden Gehalt des Materials der zwei Verschleißschutzschichten und das Aufbringen des zweiten Übergangsbereichs mit einem bis zu einem Gehalt von 100 Gew.-% zunehmendem Gehalt des Materials der zwei Verschleißschutzschichten erfolgt.

4. Verfahren nach einem der Ansprüche 1 bis 3, **dadurch gekennzeichnet, dass** der erste Übergangsbereich unmittelbar an die darunter liegende Verschleißschutzschicht anschließt und der zweite Übergangsbereich unmittelbar in die darüber liegende Verschleißschutzschicht übergeht.

5. Verfahren nach einem der Ansprüche 1 bis 4, **dadurch gekennzeichnet, dass** der erste Übergangsbereich unmittelbar an den zweiten Übergangsbereich anschließt.

6. Verfahren nach einem der Ansprüche 1 bis 5, **dadurch gekennzeichnet, dass** die Schichten mit einem CVD Verfahren aufgebracht werden.

7. Mehrlagige Beschichtung auf eine metallische, gegebenenfalls bereits beschichtete Oberfläche bestehend aus wenigstens zwei Verschleißschutzschichten (5, 5) und jeweils einer zwischen zwei Verschleißschutzschichten angeordneten Zwischenschicht, **dadurch gekennzeichnet, dass** die Zwischenschicht (10) aus einer Materialzusammensetzung enthaltend das Material der zwei Verschleißschutzschichten (5, 5) und ein weiteres Material mit über einen ersten Übergangsbereich (a) abnehmendem Gehalt des Materials der zwei Verschleißschutzschichten (5, 5) und über einen zweiten Übergangsbereich (b) zunehmendem Gehalt des Materials der zwei Verschleißschutzschichten (5, 5) besteht, wobei als Material der zwei Verschleißschutzschichten (5, 5) ein diamantartiges Kohlenstoffmaterial (DLC) gewählt ist und als das in der Zwischenschicht (10) enthaltene weitere Material CrN gewählt ist, wobei der Gehalt des Materials der zwei Verschleißschutzschichten (5,5) in der Zwischenschicht (10) an jeder Stelle mindestens 5 Gew.-% beträgt, wobei sich der Gehalt des Materials der zwei Verschleißschutzschichten (5, 5) in der Zwischenschicht (10) bis auf höchstens 30 Gew.-%, bevorzugt höchstens 50 Gew.-%, verringert.

8. Beschichtung nach Anspruch 7, **dadurch gekennzeichnet, dass** sich der Gehalt des Materials der zwei Verschleißschutzschichten (5, 5) in der Zwischenschicht (10) gemäß einer Rampenfunktion (9) verringert bzw. erhöht.

9. Beschichtung nach Anspruch 7 oder 8, **dadurch gekennzeichnet, dass** der erste Übergangsbereich (a) der Zwischenschicht (10) mit einem sich von 100 Gew.-% ausgehend verringernden Gehalt des Materials der zwei Verschleißschutzschichten (5, 5) und der zweite Übergangsbereich (b) mit einem bis zu einem Gehalt von 100 Gew.-% zunehmendem Gehalt des Materials der zwei Verschleißschutzschichten (5, 5) aufgebracht ist.

10. Beschichtung nach einem der Ansprüche 7 bis 9, **dadurch gekennzeichnet, dass** der erste Übergangsbereich (a) unmittelbar an die darunter liegende Verschleißschutzschicht (5) anschließt und der zweite Übergangsbereich (b) unmittelbar in die darüber liegende Verschleißschutzschicht (5) übergeht.

11. Beschichtung nach einem der Ansprüche 7 bis 10, **dadurch gekennzeichnet, dass** der zweite Übergangsbereich (b) unmittelbar an den ersten Übergangsbereich (a) anschließt.

12. Beschichtung nach einem der Ansprüche 7 bis 11, **dadurch gekennzeichnet, dass** unterhalb der zwei Verschleißschutzschichten (5, 5) eine Verschleißschutzschicht (3) eines weiteren Materials angeordnet ist.

13. Beschichtung nach einem der Ansprüche 7 bis 12, **dadurch gekennzeichnet, dass** zwischen der Verschleißschutzschicht (3) des weiteren Materials und den zwei Verschleißschutzschichten (5, 5) eine Übergangsschicht (4) mit zunehmendem Gehalt des Materials der zwei Verschleißschutzschichten (5, 5) und entsprechend abnehmendem Gehalt des weiteren Materials angeordnet ist.

14. Beschichtung nach einem der Ansprüche 7 bis 13, **dadurch gekennzeichnet, dass** die Verschleißschutzschicht (3) des weiteren Materials unter Zwischenschaltung einer Haftschicht (2), zB aus Cr, auf der zu beschichtenden Oberfläche (1) aufgebracht ist.

## Claims

1. Method for applying a multi-layer, wear-resistant coating to metallic, possibly already-coated surfaces, wherein the coating consists of at least two wear-protection layers (5, 5) and an intermediate layer arranged in each case between two wear-protection layers, **characterized in that** the intermediate layer consists of a material composition containing the material of the two wear-protection layers and another material, wherein as material for the two wear-protection layers a diamond-like carbon material (DLC) is chosen and as the other material contained in the intermediate layer CrN is chosen, wherein application of the intermediate layer takes place with a decreasing content of the material of the two wear-protection layers over a first transition region and an increasing content of the material of the two wear-protection layers over a second transition region, wherein the content of the material of the two wear-protection layers in the intermediate layer is chosen to be at least 5 wt% at any point, wherein the content of the material of the two wear-protection layers in the intermediate layer is reduced to at least 30 wt% preferably at least 50 wt%.

2. Method according to Claim 1, **characterized in that** the content of the material of the two wear-protection layers in the intermediate layer is reduced or increased according to a ramp function.

3. Method according to Claim 1 or 2, **characterized in that** the first transition region of the intermediate layer is applied with a content of the material of the two wear-protection layers that reduces from 100 wt%, and the second transition region is applied with a content of the material of the two wear-protection layers that increases to 100 wt%.

4. Method according to one of Claims 1 to 3, **characterized in that** the first transition region directly adjoins the underlying wear-protection layer and the second transition region transitions directly into the overlying wear-protection layer.

5. Method according to one of Claims 1 to 4, **characterized in that** the first transition region directly adjoins the second transition region.

6. Method according to one of Claims 1 to 5, **characterized in that** the layers are applied using a CVD method.

7. Multi-layer coating on a metallic, possibly already-coated surface, consisting of at least two wear-protection layers (5, 5) and in each case an intermediate layer arranged between two wear-protection layers, **characterized in that** the intermediate layer (10) consists of a material composition containing the material of the two wear-protection layers (5, 5) and another material, with a decreasing content of the material of the two wear-protection layers (5, 5) over a first transition region (a) and an increasing content of the material of the two wear-protection layers (5, 5) over a second transition region (b), wherein as material for the two wear-protection layers (5, 5) a diamond-like carbon material (DLC) is chosen and as the other material contained in the intermediate layer (10) CrN is chosen, wherein the content of the material of the two wear-protection layers (5, 5) in the intermediate layer (10) is at least 5 wt% at any point, wherein the content of the material of the two wear-protection layers (5, 5) in the intermediate layer (10) is reduced to at most 30 wt%, preferably at most 50 wt%.

8. Coating according to Claim 7, **characterized in that** the content of the material of the two wear-protection layers (5, 5) in the intermediate layer (10) is reduced or increased according to a ramp function (9).

9. Coating according to Claim 7 or 8, **characterized in that** the first transition region (a) of the intermediate layer (10) is applied with a content of the material of the two wear-protection layers (5, 5) that reduces from 100 wt%, and the second transition region (b) is applied with a content of the material of the two wear-protection layers (5, 5) that increases to 100 wt%.

10. Coating according to one of Claims 7 to 9, **characterized in that** the first transition region (a) directly adjoins the underlying wear-protection layer (5) and the second transition region (b) transitions directly into the overlying wear-protection layer (5).

11. Coating according to one of Claims 7 to 10, **characterized in that** the second transition region (b) directly adjoins the first transition region (a).

12. Coating according to one of Claims 7 to 11, **characterized in that** a wear-protection layer (3) of another material is arranged underneath the two wear-protection layers (5, 5).

13. Coating according to one of Claims 7 to 12, **characterized in that**, between the wear-protection layer (3) of the other material and the two wear-protection layers (5, 5), there is arranged a transition layer (4) with increasing content of the material of the two wear-protection layers (5, 5) and accordingly decreasing content of the other material.

14. Coating according to one of Claims 7 to 13, **characterized in that** the wear-protection layer (3) of the other material is applied to the surface (1) that is to be coated with interposition of an adhesion layer (2), for example of Cr.

## Revendications

1. Procédé destiné à l'application d'un revêtement multicouche résistant à l'usure sur des surfaces métalliques qui sont, éventuellement, déjà pourvues d'un revêtement, dans lequel le revêtement est constitué de tout au moins deux couches de protection contre l'usure (5, 5) et d'une couche intermédiaire, laquelle est disposée respectivement entre deux couches de protection contre l'usure, **caractérisé en ce que** la couche intermédiaire est constituée d'une composition de matériaux, laquelle contient le matériau des deux couches de protection contre l'usure ainsi qu'un autre matériau, dans lequel un matériau en carbone semblable à du diamant (DLC) est sélectionné comme étant le matériau pour les deux couches de protection contre l'usure et du nitrure de chrome (CrN) est sélectionné comme étant l'autre matériau contenu dans la couche intermédiaire, dans lequel l'application de la couche intermédiaire est réalisée avec une teneur décroissante, sur une première zone de transition, du matériau des deux couches de protection contre l'usure, et avec une teneur croissante, sur une deuxième zone de transition, du matériau des deux couches de protection contre l'usure, dans lequel la teneur du matériau des deux couches de protection contre l'usure dans la couche intermédiaire est sélectionnée avec au moins 5 % en poids en chacun des endroits, dans lequel la teneur du matériau des deux couches de protection contre l'usure dans la couche intermédiaire est réduite jusqu'à au moins 30 % en poids, de préférence jusqu'à au moins 50 % en poids.

2. Procédé selon la revendication 1, **caractérisé en ce que** la teneur du matériau des deux couches de protection contre l'usure dans la couche intermédiaire est réduite, respectivement est augmentée conformément à une fonction de rampe.

3. Procédé selon la revendication 1 ou 2, **caractérisé en ce que** l'application de la première zone de transition de la couche intermédiaire est réalisée avec une teneur du matériau des deux couches de protection contre l'usure qui se réduit en partant de 100 % en poids et l'application de la deuxième zone de transition est réalisée avec une teneur du matériau des deux couches de protection contre l'usure qui augmente jusqu'à une teneur de 100 % en poids.

4. Procédé selon l'une des revendications 1 à 3, **caractérisé en ce que** la première zone de transition vient se joindre directement à la couche de protection contre l'usure se trouvant au-dessous et la deuxième zone de transition se poursuit directement dans la couche de protection contre l'usure se trouvant au-dessus.

5. Procédé selon l'une des revendications 1 à 4, **caractérisé en ce que** la première zone de transition vient se joindre directement à la deuxième zone de transition.

6. Procédé selon l'une des revendications 1 à 5, **caractérisé en ce que** les couches sont appliquées au moyen d'un procédé CVD.

7. Revêtement multicouche appliqué sur une surface métallique qui est éventuellement déjà pourvue d'un revêtement, lequel revêtement est constitué de tout au moins deux couches de protection contre l'usure (5, 5) et d'une couche intermédiaire, laquelle est disposée respectivement entre deux couches de protection contre l'usure, **caractérisé en ce que** la couche intermédiaire (10) est constituée d'une composition de matériaux, laquelle contient le matériau des deux couches de protection contre l'usure (5, 5) ainsi qu'un autre matériau, avec une teneur décroissante, sur une première zone de transition (a), du matériau des deux couches de protection contre l'usure (5, 5) et avec une teneur croissante, sur une deuxième zone de transition (b), du matériau des deux couches de protection contre l'usure (5, 5), dans lequel un matériau en carbone semblable à du diamant (DLC) est sélectionné comme étant le matériau pour les deux couches de protection contre l'usure (5, 5) et du nitrure de chrome (CrN) est sélectionné comme étant l'autre matériau contenu dans la couche intermédiaire (10), dans lequel la teneur du matériau des deux couches de protection contre l'usure (5, 5) dans la couche intermédiaire (10) s'élève à au moins 5 % en poids en chacun des endroits, dans lequel la teneur du matériau des deux couches de protection contre l'usure (5, 5) dans la couche intermédiaire (10) est réduite jusqu'à au plus 30 % en poids, de préférence jusqu'à au plus 50 % en poids.

8. Revêtement selon la revendication 7, **caractérisé en ce que** la teneur du matériau des deux couches de protection contre l'usure (5, 5) dans la couche intermédiaire (10) est réduite, respectivement est augmentée conformément à une fonction de rampe (9).

9. Revêtement selon la revendication 7 ou 8, **caractérisé en ce que** la première zone de transition (a) de la couche intermédiaire (10) est appliquée avec une teneur du matériau des deux couches de protection contre l'usure (5, 5) qui se réduit en partant de 100 % en poids et **caractérisé en ce que** la deuxième zone de transition (b) est appliquée avec une teneur du matériau des deux couches de protection contre l'usure (5, 5) qui augmente jusqu'à une teneur de 100 % en poids.

10. Revêtement selon l'une des revendications 7 à 9, **caractérisé en ce que** la première zone de transition (a) vient se joindre directement à la couche de protection contre l'usure (5) se trouvant au-dessous et la deuxième zone de transition (b) se poursuit directement dans la couche de protection contre l'usure (5) se trouvant au-dessus.

11. Revêtement selon l'une des revendications 7 à 10, **caractérisé en ce que** la deuxième zone de transition (b) vient se joindre directement à la première zone de transition (a).

12. Revêtement selon l'une des revendications 7 à 11, **caractérisé en ce qu'**une couche de protection contre l'usure (3) constituée d'un autre matériau est disposée au-dessous des deux couches de protection contre l'usure (5, 5).

13. Revêtement selon l'une des revendications 7 à 12, **caractérisé en ce qu'**une couche de transition (4), qui comprend une teneur croissante du matériau des deux couches de protection contre l'usure (5, 5) et qui comprend en conséquence une teneur décroissante de l'autre matériau, est disposée entre la couche de protection contre l'usure (3) de l'autre matériau et les deux couches de protection contre l'usure (5, 5).

14. Revêtement selon l'une des revendications 7 à 13, **caractérisé en ce que** la couche de protection contre l'usure (3) de l'autre matériau est appliquée en interposant une couche de liaison (2), par exemple en chrome (Cr), sur la surface (1) devant être revêtue.
